# EUROPÄISCHE PATENTSCHRIFT

(11) **EP 0 260 717 B1**
(45) Veröffentlichungstag und Bekanntmachung des Hinweises auf die Patenterteilung: **04.07.1990**
(21) Anmeldenummer: 87113713.9
(22) Anmeldetag: 18.09.1987
(51) Int. Cl.: C21D 8/08, C21D 1/19, C21D 1/30

(54) **Verfahren zur Herstellung von Walzstahlerzeugnissen**
Process for manufacturing rolled steel products
Procédé de fabrication de laminés en acier

(30) Priorität: 19.09.1986 DE 3631928
(43) Veröffentlichungstag der Anmeldung: 23.03.1988
(73) Patentinhaber: Aicher, Max, Dipl.-Ing., D-83395 Freilassing (DE)
(72) Erfinder: Russwurm, Dieter, Dr., D-8039 Puchheim (DE); Richartz, Erich, D-3150 Peine (DE)
(74) Vertreter: Huber, Bernhard, Dipl.-Chem.

(56) Entgegenhaltungen:
- EP-A- 0 172 544
- BE-A- 836 408
- FR-A- 2 231 758
- LU-A- 65 413
- US-A- 3 196 052
- US-E- 27 821
- JAPANESE PATENT REPORTS, Sektion CH, Teil M24, Band 74, Nr. 34, Derwent Publications, London, GB; & JP-B-74 031 405 (NIPPON STEEL CORP.) 21.08.1974

## Beschreibung

Die Erfindung betrifft ein Verfahren zur Herstellung von Walzstahlerzeugnissen, insbesondere von Baustählen, wie z.B. Spannstählen.

An Baustähle (Vergütungsstähle), wie z.B. Spannstähle, werden hinsichtlich der mechanischen Eigenschaften hohe Anforderungen gestellt. Spannstähle werden im Bauwesen als Spannglieder für Spannbeton, als Ankerstähle für Erd- und Felsanker, als Schal ungsanker, für Hängekabel für Hängebrücken, Schrägseile von Schrägseilbrükken, Abspannungen usw. verwendet. Für einen Teil dieser Anwendungsfälle werden vorzugsweise Spannstähle mit stabförmigem Querschnitt in den Festigkeitsklassen mit Streckgrenzen zwischen 800 und 1000 N/mm² (0,2-Grenze) und Zugfestigkeiten zwischen 1100 und 1300 N/mm² eingesetzt. Als Abmessungen kommen Durchmesser von 12 bis 50 mm, insbesondere von 20 bis 40 mm in Frage. Es handelt sich dabei um Spannstähle mit glatter Oberfläche oder um Stähle mit z.B. gewindeförmig ausgebildeten Schrägrippen. Andere mögliche Ausführungsformen für Spannstähle sind Drähte und Flachstähle.

Spannstähle müssen neben den statischen Festigkeitswerten eine möglichst hoch liegende Elastizitätsgrenze und eine gute Verformungsfähigkeit besitzen. Bei schraubbaren Spannstählen, also solchen, bei denen Gewindeverankerungen angebracht werden können, sind weiters eine hohe Verschleißbeständigkeit der Oberfläche sowie Korrosionsbeständigkeit von Bedeutung. Weitere wichtige Erfordernisse sind gute Relaxationseigenschaften sowie eine ausreichend hohe Dauerschwingfestigkeit. Stabförmige Spannstähle mit Durchmessern zwischen etwa 12 und 50 mm werden warmgewalzt, zur Erhöhung der Streckgrenze anschließend gereckt und zur Entspannung nachfolgend angelassen. Nach diesem Verfahren lassen sich zwar die Mindestanforderungen gemäß den vorgeschriebenen Normen erfüllen, das Verfahren ist aber sowohl hinsichtlich der Stahlzusammensetzung (typische Analyse in Gew.%: C 0,75, Si 0,80, Mn 1,50, P 0,020, S 0,020, V 0,25 und der Verfahrensdurchführung recht aufwendig und mit hohen Produktionskosten verbunden. Neben der Vielzahl der Fertigungsschritte stellt für diesen Stahl der Restwasserstoff und die metallurgischen Seigerungen ein großes Problem dar. Die nachteiligen Folgen für während des Reckens auftretende Brüche als auch für verzögerte Brüche und die generelle Korrosionsanfälligkeit solcher Spannstähle sind bekannt. Die produktionsstörenden, betriebsinternen hohen Rückweiseraten (Schrott) stellen deshalb einen weiteren wesentlichen Kostenfaktor dar.

Aus der DE-OS 34 31 008 ist ein Verfahren zur Herstellung von Walzstahlerzeugnissen, insbesondere von schraubbaren Spannstählen und dergleichen bekannt, bei dem Stähle mit einem C-Gehalt von 0,50 bis 0,80 Gew.%, einem Si-Gehalt von 0,20 bis 0,60 Gew.%, und einem Mn-Gehalt von 0,30 bis 0,80 Gew.% nach dem Warmwalzen aus der Walzhitze an der Austrittsseite des Fertiggerüstes mittels Kühlung, insbesondere mittels Wasser, (prinzipiell kommt auch Kühlgas in Frage) einer Oberflächenabschreckung derart unterzogen werden, daß das Material in einer Randzone unmittelbar und vollständig in Martensit umgewandelt wird, während der in der Kernzone verbliebene Wärmeinhalt während des nachfolgenden Abkühlens ein Anlassen der martensitischen Randzone nicht über den Bereich der Zwischenstufe hinaus bewirkt.

Nach diesem Verfahren ist es möglich, metallurgisch leichter darstellbare und kostengünstigere Analysen als Ausgangszusammensetzung zur Herstellung eines Spannstahles einzusetzen, der korrosionsbeständig ist und der eine verschleißfeste Oberfläche besitzt, die die Gefahr mechanischer Beschädigungen verringert und sich zum Aufbringen von Gewinden eignet. Der nach diesem Verfahren erhaltene Spannstahl weist außerdem bei hoher Streckgrenze und hoher Festigkeit eine große Duktilität bzw. Zähigkeit vor allem auch bei tiefen Temperaturen auf, und besitzt bei geringer Relaxation eine hohe Dauerschwingfestigkeit.

Aufgabe der vorliegenden Erfindung ist es, ein wirtschaftliches Verfahren zur Herstellung von Walzstahlerzeugnissen, insbesondere von Spannstählen, bereitzustellen, das es ermöglicht, von einfachen und kostengünstigen Analysen auszugehen, und mit dem auf einfache und leicht durchführbare Weise ein Produkt mit Eigenschaften erhalten wird, die den für Baustähle, insbesondere Spannstähle geforderten Eigenschaften in hohem Maße und verläßlich entsprechen. Diese Aufgabe wird mit der vorliegenden Erfindung gelöst.

Gegenstand der Erfindung ist ein Verfahren zum Herstellen von Walzstahlerzeugnissen, insbesondere von schraubbaren Spannstählen oder dergleichen, bei dem Stähle mit einem C-Gehalt von 0,50 bis 0,80 Gew.%, einem Si-Gehalt von 0,20 bis 0,60 Gew.%, und einem Mn-Gehalt von 0,30 bis 0,80 Gew.%, nach dem Warmwalzen aus der Walzhitze an der Austrittsseite des Fertiggerüstes mittels Kühlung insbesondere mittels einer Kühlflüssigkeit, z.B. mit Wasser, einer Oberflächenabschreckung derart unterzogen werden, daß das Material in einer Randzone unmittelbar und vollständig in Martensit umgewandelt wird, während der in der Kernzone verbliebene Wärmeinhalt während des nachfolgenden Abkühlens ein Anlassen der martensitischen Randzone nicht über den Bereich der Zwischenstufe hinaus bewirkt, das dadurch gekennzeichnet ist, daß nach dem Abkühlen eine Kaltverformung erfolgt, und daran anschließend ein Anlassen. Zweckmäßige Ausgestaltungen dieses Verfahrens sind Gegenstand der Unteransprüche 2 bis 15.

Mit dem erfindungsgemäßen Verfahren werden durch die Verfahrensschritte des Kaltverformens und daran anschließenden Anlassens eines nach dem Warmwalzen und Oberflächenabschrecken erhaltenen Zweischicht-Stahls mit angelassener martensitischer Außenschicht Enderzeugnisse erhalten, die neben hervorragenden mechanischen Eigenschaften, wie sie für Baustähle, insbesondere für Spannstähle gefordert werden, auch noch eine ausreichende Verformbarkeit besitzen. Dieses Ergebnis ist überraschend: es ist zwar an sich bekannt, warmgewalzte Materialien zur Streckgrenzenerhöhung einer Reck- und Anlaßbehandlung zu unterziehen. Diese Materialien werden jedoch nach dem Warmwalzen keiner Wärmebehandlung unterzogen. Es ist bisher nicht bekannt, warmgewalzte, wärmebehandelte Materialien (Spannstahl) einer Kaltverformung mit anschliessendem Anlassen zur Streckgrenzenerhöhung zu unterziehen. Der Grund liegt darin, daß bei Spannstählen eine hohe Verformbarkeit (= Dehnungsarbeit) zwingend erforderlich ist, um die nötige Sicherheit des Bauwerks zu gewährleisten, insbesondere um einen plötzlichen Bruch auszuschliessen. Es bestand deshalb ein Vorurteil, einen bereits durch Wärmebehandlung nach dem Warmwalzen gehärteten Stahl mit entsprechend reduzierter Verformbarkeit einer anschließenden Kaltverformung zu unterziehen, da damit gerechnet werden muß, daß die Verformbarkeit für den Verwendungszweck als Spannstahl dann nicht mehr ausreicht. Das erfindungsgemäße Verfahren führt überraschenderweise aber zu Endprodukten, die eine für ihren Verwendungszweck als Spannstähle ausreichende Verformbarkeit besitzen.

Die im erfindungsgemäßen Verfahren als Ausgangsmaterial eingesetzten Stahlzusammensetzungen (Analysen) besitzen vorzugsweise die Zusammensetzung (in Gew.%): C 0,50 bis 0,80, Si 0,25 bis 0,60, Mn 0,50 bis 0,80. Sie können weiters bis zu 0,8 Gew.% Chrom, bis zu 0,5, insbesondere 0,4 Gew.% Kupfer, bis zu 0,15 Gew.% Vanadin, bis zu ca. 0,06 Gew.% Niob, bis zu 0,03 Gew.% Phosphor, bis zu 0,03 Gew.% Schwefel, Spuren von Titan und/oder Spuren von Bor, und/oder Nickel in einer Menge, daß die Summe von Chrom und Nickel bis zu 0,8 Gew.%, insbesondere bis zu 0,4 Gew.% beträgt, enthalten, wobei diese Bestandteile einzeln oder in Kombination miteinander vorhanden sein können.

Das Ausgangsmaterial kann auf an sich übliche Weise, z.B. im Block, aber auch im Strangguß, hergestellt werden. Eine spezielle Behandlung zur Entfernung von Wasserstoff ist in der Regel weder in der Flüssig- noch in der Festphase erforderlich.

Das Halbzeug wird z.B. auf einer Feineisenstra- ße oder einer Drahtstraße auf den Endquerschnitt gewalzt. Das Warmwalzen und die daran anschließende kontrollierte Wärmebehandlung (Oberflächenabschreckung) erfolgen vorzugsweise nach den in der DE-OS 34 31 008 beschriebenen Verfahrensausführungen und -bedingungen.

Die Endwalztemperatur am Fertiggerüst wird vorzugsweise so gewählt, daß sie an der unteren Grenze der Warmverformbarkeit des Stahles knapp über A₃ liegt. Die Endwalztemperatur liegt vorzugsweise zwischen 860 und 1060°C, und insbesondere zwischen 950_{°} und 1000_{°} C. Das Anlassen während des nachfolgenden Abkühlens erfolgt vorzugsweise derart, daß die Oberflächentemperatur der Randzone in dem Zeitraum zwischen der zweiten und sechsten Sekunde der Wärmebehandlung in Abhängigkeit vom Stabdurchmesser nicht mehr als ca. 500°C, vorzugsweise zwischen 400° und 500_{°}C beträgt.

An das Warmwalzen und die kontrollierte Wärmebehandlung, nach der bereits Streckgrenzwerte von ca. 900 N/mm² erreicht werden, schließt sich dann die Kaltverformung an. Als Kaltverformen kommt z.B. Tordieren in Frage. Bevorzugt ist jedoch das Recken, da die erhaltene Verformung weitgehend homogen über dem Querschnitt ist. Das Recken wird vorzugsweise mit einem Grad vorgenommen, der in der Spannungs-Dehnungslinie des Ausgangsmaterials etwa dem Bereich (1,01 bis 1,2) x Re, und insbesondere (1,05 bis 1,1) x Re entspricht. Der Reckgrad beträgt deshalb vorzugsweise 0,3 bis 2,0 %, und insbcsondere 0,5 bis 1,5 %.

Das Recken kann auf in der Stahlbehandlung an sich übliche Art und Weise erfolgen; Stäbe mit einem Durchmesser von mehr als 15 mm (d ₛ ≥ 15 mm) werden vorzugsweise einzeln gereckt, bei Drähten kann ein kontinuierlicher Reckvorgang, wie er beispielsweise bei Betonstählen üblich ist, vorgenommen werden.

An das Recken schließt sich dann der erfindungsgemäße Verfahrensschritt des Anlassens an, um die bei der Kaltverformung erhaltenen Fehlstellungen und Versetzungen zu stabilisieren. Dieses Anlassen erfolgt bei einer Temperatur im Bereich von 300 bis 420_{°}C, insbesondere von 330 bis 420° C, und ganz bevorzugt im Bereich von 350 bis 380_{°}C. Die Verweilzeit bei Maximaltemperatur beträgt vorzugsweise 5 bis 60 Sekunden, und insbesondere ca. 10 Sekunden. Das Anlassen kann auf hierfür übliche Weise erfolgen, z.B. in thermisch beheizten Öfen, oder auch elektrisch bei konduktiver Stromzuführung; vorzugsweise erfolgt die Erwärmung induktiv, da hiermit besonders kurze Verweilzeiten möglich sind.

Mit dem erfindungsgemäßen Verfahren ist es möglich, auf einfache und wirtschaftliche Weise Baustähle, insbesondere Spannstähle, mit einem sehr hohen Re/Rm-Verhältnis herzustellen; so ist z. B. auch der zeitaufwendige und risikobehaftete Verfahrensschritt einer Diffusionsbehandlung nach dem erfindungsgemäßen Verfahren nicht erforderlich. Die nach dem erfindungsgemäßen Verfahren hergestellten Erzeugnisse eignen sich aufgrund ihrer Eigenschaften sehr gut für den vorgesehenen Verwendungszweck; sie können eine für den Verwendungszweck übliche Form besitzen und z.B. ausgestaltet sein als Stahlstäbe oder -drähte mit glatter Oberfläche, mit geeigneten Gewinden, Rippen usw., wie sie z.B. in der DE-OS 34 31 008 beschrieben werden. Die Erzeugnisse besitzen eine ausreichende Verformbarkeit, einen hohen Rpo,oi-Wert (technische Elastizitätsgrenze), eine geringe Relaxation und eine ausreichende Dehnung. Wie ein Vergleich von Beispiel 1 (Verfahren nach der DE-OS 34 31 008) und Beispiel 2 (erfindungsgemäßes Verfahren) zeigt, weist ein nach dem Verfahren der vorliegenden Erfindung hergestelltes Erzeugnis bei einer vergleichbaren Bruchdehnung bessere Werte der Streckgrenze (Re), der Zugfestigkeit (Rm) und der Relaxation (T) auf.

Die nachfolgenden Beispiele sollen die Erfindung näher erläutern, ohne sie darauf zu beschränken.

### Beispiele

### Beispiel 1 (Vergleichsbeispiel):

Ein Stahl mit der Zusammensetzung (in Gew.%): C 0,68; Si 0,35; Mn 0,66; P 0,021 und S 0,025 wurde als Rippenstahl (Gewindestahl) ausgewalzt und dem Wärmebehandlungsverfahren gemäß der DE-OS 34 31 008 unterzogen. Es wurden folgende Werte erhalten:
Streckgrenze (Rₑ): 900 N/mm2
Zugfestigkeit (Rₘ): 1200 N/mm²
Bruchdehnung (Aᵢo): 10,3 %
Relaxation (Tiooo): 4 bis 6 % (1000 Stunden; δᵢ = 0,8xRm)

### Beispiel (erfindunasaemäßes Verfahren):

Das nach Beispiel 1 erhaltene Verfahrensprodukt wurde anschließend um 0,7 % gereckt, worauf ein Anlassen bei 350_{°}C (10 Sekunden) erfolgte. Es wurden folgende Werte erhalten:
Streckgrenze (Rₑ): 1100 N/mm²
Zugfestigkeit (Rₘ): 1250 N/mm²
Bruchdehnung (A₁₀): 9,8 %
Relaxation (T₁₀₀₀): <2 % (1000 Stunden; δᵢ = 0,8xRm) Biegevermögen: 5 x d ₛ (bis 180_{°}, kein Bruch).

Die Korrosionswiderstandsfähigkeit des nach Beispiel 2 erhaltenen Produktes besitzt die gleich guten Werte wie sie ein nach Beispiel 1 hergestellter Stahl zeigt.

Das erfindungsgemäße Verfahren zeichnet sich insbesondere dadurch aus, daß bei einem kostengünstig erhältlichen Ausgangsmaterial und einfach durchzuführenden Verfahrensschritten (z.B. ohne seperaten Vergütungsschritt), ein Produkt mit verbesserten Werkstoffeigenschaften, insbesondere verbesserter Streckgrenze, Zugfestigkeit und Relaxation, erhalten wird. Von Vorteil ist auch, daß sämtliche erfindungsgemäß erhaltenen Produkte automatisch auf statische Zugbeanspruchbarkeit überprüft sind, da diese ja die Reckbehandlung erfolgreich überstanden haben.

## Patentansprüche

1. Verfahren zur Herstellung von Walzstahlerzeugnissen, bei dem Stähle mit einem C-Gehalt von 0,50 bis 0,80 Gew.-%, einem Si-Gehalt von 0,20 bis 0,60 Gew.-%, einem Mn-Gehalt von 0,30 bis 0,80 Gew.-%, bis zu 0,8 Gew.-% Cr, bis zu 0,5 Gew.-% Cu, bis zu 0,15 Gew.-% V, bis zu 0,06 Gew.-% Nb, bis zu 0,03 Gew.-% P, bis zu 0,03 Gew.-% S, Spuren von Ti und/oder Spuren von Bund/oder Ni in einer Menge, daß die Summe von Chrom und Nickel bis zu 0,8 Gew.-% beträgt, Rest Eisen nach dem Warmwalzen aus der Walzhitze an der Austrittsseite des Fertiggerüstes mittels Kühlung einer Oberflächenabschreckung derart unterzogen werden, daß das Material in einer Randzone unmittelbar und vollständig in Martensit umgewandelt wird, während der in der Kernzone verbliebene Wärmeinhalt während des nachfolgenden Abkühlens ein Anlassen der martensitischen Randzone nicht über den Bereich der Zwischenstufe hinaus bewirkt, dadurch gekennzeichnet, daß nach dem Abkühlen eine Kaltverformung erfolgt und daran anschließend ein Anlassen.

2. Verfahren nach Anspruch 1, dadurch gekennzeichnet, daß als Kaltverformung ein Recken erfolgt.

3. Verfahren nach Anspruch 2, dadurch gekennzeichnet, daß der Reckgrad 0,3 bis 2% beträgt.

4. Verfahren nach einem der Ansprüche 1 bis 3, dadurch gekennzeichnet, daß das Anlassen bei einer Temperatur im Bereich von 300 bis 420_{°}C durchgeführt wird.

5. Verfahren nach Anspruch 4, dadurch gekennzeichnet, daß die Temperatur im Bereich von 350 bis 380°C liegt.

6. Verfahren nach einem der Ansprüche 1 bis 5, dadurch gekennzeichnet, daß das Anlassen mit einer Verweilzeit bei Maximaltemperatur von 5 bis 60 Sekunden durchgeführt wird.

7. Verfahren nach Anspruch 6, dadurch gekennzeichnet, daß das Anlassen induktiv erfolgt.

8. Verfahren nach einem der vorhergehenden Ansprüche, dadurch gekennzeichnet, daß die Endwalztemperatur am Fertiggerüst so gewählt wird, daß sie an der unteren Grenze der Warmverformbarkeit des Stahles knapp über A₃ liegt.

9. Verfahren nach einem der vorhergehenden Ansprüche, dadurch gekennzeichnet, daß die Endwalztemperatur zwischen 860 und 1060_{°}C liegt.

10. Verfahren nach einem der vorhergehenden Ansprüche, dadurch gekennzeichnet, daß das Anlassen der martensitischen Randzone derart erfolgt, daß die Oberflächentemperatur der Randzone in dem Zeitraum zwischen der zweiten und sechsten Sekunde der Wärmebehandlung in Abhängigkeit vom Stabdurchmesser nicht mehr als ca. 500_{°}C beträgt.

11. Verfahren nach Anspruch 3, dadurch gekennzeichnet, daß der Reckgrad 0,5 bis 1,5 % beträgt.

12. Verfahren nach Anspruch 4, dadurch gekennzeichnet, daß die Anlaßtemperatur 330 bis 420_{°}C beträgt.

13. Verfahren nach Anspruch 6, dadurch gekennzeichnet, daß die Verweilzeit bei Maximaltemperatur für das Anlassen ca. 10 Sekunden beträgt.

14. Verfahren nach Anspruch 9, dadurch gekennzeichnet, daß die Endwalztemperatur zwischen 950 und 1000_{°}C liegt.

15. Verfahren nach Anspruch 10, dadurch gekennzeichnet, daß die Oberflächentemperatur der Randzone zwischen 400 und 500_{°}C liegt.

## Claims

1. A method of manufacturing rolled steel products, in which steel with a C content of from 0.50 to 0.80% by weight, a Si content of from 0.20 to 0.60% by weight, a Mn content of from 0.30 to 0.80% by weight, up to 0.8% by weight of Cr, up to 0.5% by weight of Cu, up to 0.15% by weight of V, up to 0.06% by weight of Nb, up to 0.03% by weight of P, up to 0.03% by weight of S, traces of Ti and/or traces of B and/or Ni in an amount such that the sum of chromium and nickel amounts to up to 0.8% by weight, the remainder being iron, after hot rolling and on the outlet side of the finishing stand, is subjected to surface quenching by means of cooling from the rolling heat such that, in a marginal zone, the material is converted directly and completely into martensite, whereas the heat content remaining in the core zone does not induce, during the subsequent cooling, any tempering of the martensitic marginal zone beyond the range of the intermediate stage, characterised in that cold working takes place after the cooling, followed by tempering.

2. A method according to Claim 1, characterised in that the cold working takes the form of a stretching operation.

3. A method according to Claim 2, characterised in that the degree of stretching amounts to 0.3 to 2%.

4. A method according to any one of Claims 1 to 3, characterised in that the tempering is carried out at a temperature within the range of from 300 to 420_{°}C.

5. A method according to Claim 4, characterised in that the temperature lies within the range of from 350 to 380_{°}C.

6. A method according to any one of Claims 1 to 5, characterised in that the tempering is carried out at a maximum temperature with a residence time of from 5 to 60 seconds.

7. A method according to Claim 6, characterised in that the tempering is carried out by induction.

8. A method according to any of the preceding Claims, characterised in that the final rolling temperature at the finishing stand is so chosen that, at the lower limit of thermal deformability of steel, it lies just above As.

9. A method according to any of the preceding Claims, characterised in that the final rolling temperature is between 860 and 1060_{°}C.

10. A method according to any of the preceding Claims, characterised in that the tempering of the martensitic marginal zone is carried out in such a way that the surface temperature of the marginal zone is not more than about 500_{°}C, in the period between the second and sixth second of the heat treatment, depending on the rod diameter.

11. A method according to Claim 3, characterised in that the degree of stretching amounts to 0.5 to 1.5%.

12. A method according to Claim 4, characterised in that the tempering temperature is 330 to 420_{°}C.

13. A method according to Claim 6, characterised in that at the maximum temperature for tempering the residence time amounts to about 10 seconds.

14. A method according to Claim 9, characterised in that the final rolling temperature is between 950 and 1000_{°}C.

15. A method according to Claim 10, characterised in that the surface temperature of the marginal zone is between 400 and 500_{°}C.

## Revendications

1. Procédé de fabrication de produits en acier laminé, dans lequel des aciers ayant une teneur en C de 0,50 à 0,80% en poids, une teneur en Si de 0,20 à 0,60% en poids, une teneur en Mn de 0,30 à 0,80% en poids, jusqu'à 0,8% en poids de Cr, jusqu'à 0,5% en poids de Cu, jusqu'à 0,15% en poids de V, jusqu'à 0,06% en poids de Nb, jusqu'à 0,03% en poids de P, jusqu'à 0,03% en poids de S, des traces de Ti et/ou des traces de B et/ou de Ni en une quantité telle que la somme du chrome et du nickel est de jusqu'à 0,8% en poids, le reste étant du fer, sont soumis après le laminage à chaud à partir de la coulée de laminage du côté de la sortie de la cage finisseuse à une trempe superficielle par refroidissement de telle façon que le matériau est converti immédiatement et totalement en martensite dans une zone marginale tandis que la capacité calorique qui demeure dans la zone du noyau provoque au cours du refroidissement ultérieur un revenu de la zone marginale martensitique pas au delà du domaine du stade intermédiaire, caractérisé en ce qu'après le refroidissement a lieu une déformation à froid puis un revenu.

2. Procédé selon la revendication 1, caractérisé en ce que comme déformation à froid a lieu un étirage.

3. Procédé selon la revendication 2, caractérisé en ce que le degré d'étirage est de 0,3 à 2%.

4. Procédé selon l'une des revendications 1 à 3, caractérisé en ce que le revenu est réalisé à une température comprise dans la gamme de 300 à 420_{°}C.

5. Procédé selon la revendication 4, caractérisé en ce que la température est comprise dans la gamme de 350 à 380°C.

6. Procédé selon l'une des revendications 1 à 5, caractérisé en ce que le revenu est effectué avec un temps de séjour de 5 à 60 secondes à la température maximale.

7. Procédé selon la revendication 6, caractérisé en ce que le revenu a lieu par induction.

8. Procédé selon l'une des revendications précédentes, caractérisé en ce que la température finale de laminage au niveau de la cage finisseuse est choisie de telle façon qu'elle se situe au niveau de la limite inférieure de la déformabilité à chaud de l'acier juste au dessus de A₃.

9. Procédé selon l'une des revendications précédentes, caractérisé en ce que la température finale de laminage est comprise entre 860 et 1060°C.

10. Procédé selon l'une des revendications précédentes, caractérisé en ce que le revenu de la zone marginale martensitique a lieu de telle façon que la température superficielle de la zone marginale pendant la période comprise entre la deuxième et la sixième seconde du traitement thermique ne dépasse pas environ 500_{°}C en fonction du diamètre de la barre.

11. Procédé selon la revendication 3, caractérisé en ce que le degré d'étirage est de 0,5 à 1,5%.

12. Procédé selon la revendication 4, caractérisé en ce que la température de revenu est de 330 à 420_{°}C.

13. Procédé selon la revendication 6, caractérisé en ce que le temps de séjour à la température maximale pour le revenu est d'environ 10 secondes.

14. Procédé selon la revendication 9, caractérisé en ce que la température finale de laminage est comprise entre 950 et 1000°C.

15. Procédé selon la revendication 10, caractérisé en ce que la température superficielle de la zone marginale est comprise entre 400 et 500_{°}C.
